# EUROPÄISCHE PATENTSCHRIFT

(11) **EP 0 480 922 B1**
(45) Veröffentlichungstag und Bekanntmachung des Hinweises auf die Patenterteilung: **05.01.1994**
(21) Anmeldenummer: 89906021.4
(22) Anmeldetag: 31.05.1989
(51) Int. Cl.: H01H 1/02, H01H 11/04, B22F 3/14

(54) **VERFAHREN ZUM HERSTELLEN VON CuCr-KONTAKTSTÜCKEN FÜR VAKUUMSCHALTER**
PROCESS FOR PRODUCING A CuCr CONTACT MATERIAL FOR VACUUM SWTICHES
PROCEDE DE FABRICATION DE CONTACTS AU CuCr POUR DES INTERRUPTEURS A VIDE

(43) Veröffentlichungstag der Anmeldung: 22.04.1992
(73) Patentinhaber: SIEMENS AKTIENGESELLSCHAFT, 80333 München (DE)
(72) Erfinder: KIPPENBERG, Horst, D-8522 Herzogenaurach (DE); HAUNER, Franz, D-8551 Röthenbach (DE)
(86) Internationale Anmeldenummer: DE8900343
(87) Internationale Veröffentlichungsnummer: WO9015424

(56) Entgegenhaltungen:
- EP-A- 0 162 801
- EP-A- 0 184 854
- EP-A- 0 219 231
- DE-A- 3 543 586
- DE-A- 3 604 861
- DE-A- 3 729 093
- FR-A- 2 036 654
- PATENT ABSTRACTS OF JAPAN, vol. 7, no. 120 (M-217)(1265) 25 März 1983, & JP-A-58 37102

## Beschreibung

Die Erfingung bezieht sich auf ein Verfahren zum Herstellen eines Vakuumschalter-Kontaktstuckes auf der Basis von Kupfer und Chrom gemäß dem Oberbegriff des Patentanspruches 1.

Als Kontaktwerkstoffe für Vakuumschaltröhren haben sich Verbundwerkstoffe bewährt, die aus einer leitfähigen und mindestens einer hochschmelzenden Komponente bestehen und die bei Bedarf noch schweißkraftsenkende oder abreißstromerniedrigende Zusätze enthalten. Die weitverbreiteten CuCr-Werkstoffe sind hierzu ein typisches Beispiel.

Da die hochschmelzende Komponente wie das Chrom nur eine geringe Löslichkeit in der elektrischleitenden Hauptkomponente wie dem Kupfer besitzt, kommen für die Herstellung von CuCr-Kontaktwerkstoffen vor allem pulvermetallurgische Verfahren in Betracht.

Ein häufig angewendetes Verfahren zur Herstellung derartiger Kontaktwerkstoffe ist das Sintern eines Cr-Gerüstes und das anschließende Infiltrieren des Sinterskeletts mit Cu, was beispielsweise in der DE-A-25 21 504 oder der DE-B-25 36 153 beschrieben ist. Als Ergebnis können qualitativ hochwertige Werkstoffe mit guten Schalteigenschaften erhalten werden; allerdings ist dieses Verfahren fehleranfällig und erfordert einen erheblichen Aufwand zur Qualitätssicherung. Da eine flüssige Phase eingesetzt wird, entstehen Rohlinge mit deutlichem Aufmaß, die entsprechend zerspanend bearbeitet werden müssen, um die Endform zu erhalten. Außerdem ist durch die Erfordernis eines selbsttragenden Gerüstes der verfügbare Konzentrationsbereich für die hochschmelzende Komponente eingeschränkt. Letztere Nachteile vermeidet ein anderes, weit verbreitetes Verfahren, bei dem eine Pulvermischung der Komponenten verpreßt bzw. gesintert und noch kalt oder warm nachgepreßt wird, was beispielsweise in der DE-A-29 14 186, der DE-A-34 06 535 und der EP-A-0 184 854 beschrieben ist. Die Konzentration der Komponenten ist bei diesem Verfahren in weiten Grenzen wählbar und die Kontur der Rohlinge kann nahe an die Endform gelegt werden, da ausgedehnte Hohlraumsysteme im Material, wie sie bei schlechten Tränkwerkstoffen entstehen können, nicht auftreten. Dafür besitzen derartige Werkstoffe allerdings eine Restporosität, die üblicherweise zwischen 4 % und 8 % liegt und die sich nachteilig bei ihrem Einsatz als Kontaktmaterial von Kontaktstücken für Vakuumschaltröhren auswirkt. Dies liegt darin begründet, daß mit zunehmender Porosität die Gefahr von Spätdurchschlägen wächst und sich die Schaltleistungsgrenze erniedrigt, wobei sich weiterhin die Schweißneigung erhöht.

Aus der EP-A-0 184 854 ist es bereits bekannt, die Pulverkörper nicht durch Festphasensintern, sondern durch Heißpressen zu verdichten, wodurch sich Werkstoffe mit vernachlässigbar geringer Restporosität ergeben, welche die obengenannten Nachteile vermeiden. Allerdings ist dieser Herstellungsweg, der unter Vakuum oder in hochreinem Schutzgas stattfinden muß, kostenintensiv und damit relativ unwirtschaftlich.

Gemäß der DE-A-37 29 033 ist eine weitere Herstellungsart für CuCr-Kontaktwerkstoffe bekannt, bei dem ein Festphasen-Sinterschritt mit einem heißisostatischen Flüssigphasen-Preßschritt (HIP) kombiniert ist. Dabei wird von Sinterkörpern relativ geringer Verdichtung ausgegangen - wobei 80 % der theoretischen Dichte bereits als ausreichend angegeben werden - und bei Temperaturen von ca. 200°C oberhalb des Schmelzpunktes der leitfähigen Komponente Kupfer isostatisch heißgepreßt. Die Sinterkörper müssen hierzu unter Vakuum gekapselt werden, um zu verhindern, daß Luft bzw. Gas in den Werkstoffporen eingeschlossen werden kann und daß eine Oxidation des Chrom durch den Anteil von Restsauerstoff im Druckgas erfolgt. Außerdem kann die Kapselung eine Verunreinigung der Innenarmaturen der Preßvorrichtung durch eine austretende Flüssigphase vermeiden.

Wie beim einachsigen Heißpressen ergeben sich auch beim isostatischen Heißpressen (HIP) vernachlässigbar geringe Restporositäten. Für eine industrielle Fertigung hoher Stückzahlen ist jedoch das angegebene HIP-Verfahren unwirtschaftlich. Das Kapseln der Sinterkörper unter Vakuum bedeutet einen kostenintensiven Fertigungsschritt; das Heißpressen in flüssiger Phase, wie es die DE-A-37 29 033 als besonders vorteilhaft angibt, erfordert aufwendige Zerspanarbeiten zum Herstellen der Kontaktauflagen.

Weiterhin ist in der DE-A-35 43 586 ein heißisostatisches Pressen gekapselter Preßlinge für die Herstellung von Kontaktwerkstoffen auf der Basis von Kupfer und Chrom erwähnt. In dieser Druckschrift wird jedoch hervorgehoben, daß dieses Verfahren nicht als empfehlenswertes Fertigungsverfahren anzusehen ist, sondern lediglich als Verfahren zur Herstellung restporenarmer Vergleichsproben, d.h. nur für Spezialfälle, wofür ein entsprechender Aufwand gerechtfertigt ist.

Aufgabe der Erfindung ist es daher, ein Verfahren zur Herstellung von CuCr-Kontaktstücken für Vakuumschalter aus CuCr-Werkstoff anzugeben, das eine gute Werkstoffqualität mit einem Restporenanteil < 1 % liefert und das zugleich kostengünstig und wirtschaftlich bei der Fertigung der Kontaktstücke aus dem Werkstoff arbeitet. Insbesondere sollen damit eine Formteiltechnik mit Konturen nahe der Endform angewandt und auf aufwendige Maßnahmen wie einer Vakuumkapselung verzichtet werden können.

Die Aufgabe ist durch die bezeichnenden Merkmale des Patentanspruches 1 gelost:
Vom allgemeinen Stand der Technik des Maschinenbaus (JP-A-58-37 102 ≙ Patent Abstracts of Japan Vol. 7, No. 120 (M-217) 〈1265〉, 25.03.1983) ist es zwar bereits bekannt, Teile mit komplizierten Konturen pulvermetallurgisch in mehreren Verfahrensstufen herzustellen, wobei zunächst die Pulver in eine elastische Form unter Druckeinwirkung einer Flüssigkeit eingebracht werden, anschließend die Formteile in reduzierender Atmosphäre bis zu einer Dichte von ≧ 93,5 % gesintert und die Sinterkörper einem heiß-hydrostatischen Preßvorgang unterzogen werden, wodurch sie eine Dichte von ≧ 99 % erhalten. Eine Übertragung derartiger Verfahrensabläufe aus der allgemeinen Technik auf Kontaktwerkstoffe auf der Basis von Kupfer und Chrom wurde bisher nicht erwogen, da nach Meinung der Fachwelt damit eine entscheidende Qualitätseinbuße verbunden wäre. Letztere wurde insbesondere in der hohen Reaktivität des Chroms mit Sauerstoff gesehen, da Chromoxide die Schalteigenschaften im Vakuumschalter entscheidend verschlechtern.

Beim erfindinngsgemäßen Verfahren wird eine geschlossene Porosität für den herzustellenden CuCr-Werkstoff mit hinreichender Sicherheit ab etwa 95 % Raumerfüllung erreicht. Die geschlossene Porosität ist bei den nichtgekapselten Kupfer-Chrom-Rohlingen für den HIP-Vorgang zwingend notwendig, um die angegebene nahezu vollständige Verdichtung ohne Einschluß von Restsauerstoff zu erreichen.

Vorteilhafterweise kann beim erfindinngsgemäßen Verfahren eine Mischung aus Cu- und Cr-Pulver zu einem solchen Rohling verpreßt werden, dessen Form bereits möglichst nahe der Geometrie des gewünschten Kontaktstückes oder der benötigten Kontaktauflage gewählt ist. Dieser Rohling wird unter Vakuum und/oder unter reduzierender Atmosphäre nach dem angegebenen Zwei-Stufen-Prozeß in fester Cu-Phase gesintert und abschließend isostatisch in fester Cu-Phase heißgepreßt.

Bei der erfindinngsgemäßen Verfahrensabfolge kommt das heißisostatische Fressen entgegen der bisherigen Auffassung der Fachwelt ohne Kapselung der CuCr-Preßkörper aus. In Versuchen konnte im einzelnen gezeigt werden, daß beim angegebenen Verfahrensablauf im Inneren des Materials weder zusätzliche Gase eingeschlossen werden noch das Chrom durch den Restsauerstoff oxidiert. Es wurde gefunden, daß eine Oxidation des Chroms durch den Restsauerstoff im Druckgas nur auf den Oberflächen der Preßkörper stattfindet. Diese Außenflachen werden bei der Fertigstellung der Kontaktstücke jedoch ohnehin entfernt. Durch die Sinterung des Rohlings unter Vakuum oder reduzierender Atmosphäre wird bereits vor dem Heißpressen eine Verminderung des Gasgehaltes erzielt. Dies ist jedoch beim heißisostatischen Pressen gekapselter Pulvermischungen oder kaltisostatisch gepreßter und anschließend gekapselter Rohlinge nicht der Fall.

Mit dem erfindungsgemäßen Verfahren hergestellte Kontaktstücke haben eine hohe Werkstoffqualität durch die homogene Verteilung der Komponenten, ihre hohe Verdichtung und extrem niedrige Porositäten. Daraus und aus der mittels des heißisostatischen Verdichtungsprozesses erzielten Verdichtung und Verfestigung des Werkstoffes ergeben sich die verlangten guten Eigenschaften als Kontaktwerkstoff, wie hohe Ausschaltleistung, dielektrische Festigkeit und Abbrandfestigkeit.

Die Kostengünstigkeit des erfindinngsgemäßen Verfahrens ergibt sich insbesondere durch den Wegfall der Vakuumkapsel und weiterhin dadurch, daß durch das Sintern und Heißpressen in fester Phase die Kontur des Preßlings bereits sehr nahe der gewünschten Endform gewählt werden kann, so daß nur noch eine geringe Oberflächennachbearbeitung erforderlich ist. Damit ist gleichermaßen eine Minimierung an Materialeinsatz gewährleistet.

Das erfindungsgemäße Verfahren läßt sich vorteilhafterweise so ausführen, daß ein kombinierter Sinter-HIP-Prozeß eingesetzt wird, bei dem Pulverpreßkörper aus Kupfer und Chrom zunächst im Vakuum oder unter H₂ porenarm gesintert und anschließend im gleichen Arbeitsgang isostatisch heißgepreßt werden.

Mit dem erfindinngsgemäßen Verfahren können vorteilhafterweise auch Kontaktstücke als Verbundteile gefertigt werden: Beispielsweise können Kontaktauflagen aus CuCr zugleich mit den Kontaktträgern aus Cu als Zweischicht- oder Zweibereichsteile in einem Verfahrensablauf hergestellt werden. Damit läßt sich der Fertigungsschritt des Verbindens - wie üblicherweise das Hartlöten im Vakuum - einsparen. Dies ist insbesondere bei Verwendung von Unterlagen aus massivem Cu ein wesentlicher Vorteil, da diese Unterlagen durch einen Sinterprozeß allein nicht hinreichend mit dem Pulverpreßkörper verbunden werden können.

Weitere Einzelheiten und Vorteile des erfindungsgemäßen Verfahrens ergeben sich aus der Beschreibung von Beispielen, wobei auf die Figuren Bezug genommen wird. Es zeigen
FIG 1 ein erstes Kontaktstück im Schnitt,
FIG 2 ein zweites Kontaktstück in perspektivischer Ansicht,
FIG 3 ein Kontaktstück mit Kontaktstückunterlage in perspektivischer Ansicht und
FIG 4 und FIG 5 Gefügebilder des Werkstoffes vor und nach dem heißisostatischen Pressen.

### Beispiel 1:

Elektrolytisch erzeugtes Cr-Pulver der Teilchengrößenverteilung < 63 µm wird mit Cu-Pulver der Teilchengrößenverteilung < 40 µm im Verhältnis 40:60 trocken gemischt und zu Ringen der Abmessung φₐ 600/φᵢ 35 x 6 mm einachsig mit einem Preßdruck von 800 MPa verpreßt. Die Preßlinge werden bei 1030°C 1 h unter Wasserstoff mit einem Taupunkt -70°C und anschließend 7 h unter Hochvakuum mit einem Druck p < 10⁻⁴ mbar gesintert. Die Sinterkörper werden anschließend bei 950°C 3 h mit 1200 bar unter Argon heißisostatisch gepreßt. Durch einfaches Überdrehen der Rohlinge können die gewünschten Kontaktringe erhalten werden.

### Beispiel 2:

Auf eine Unterlage von Cu-Pulver der Teilchengrößenverteilung < 63 µm wird ein Pulvergemisch aus 25 m% aluminothermisch erzeugtem Cr-Pulver mit Teilchengrößenverteilungen zwischen 45 und 125 µm und 75 m% Cu-Pulver der Teilchengrößenverteilung < 40 µm mit einem Druck von 600 MPa gepreßt. Es entsteht ein Zweischichtpreßkörper 1 gemäß FIG 1 mit scheibenförmiger Cu-Schicht 2 und kegelstumpfförmiger CuCr-Auflage 3 mit Kontaktfläche 4. Der Preßkörper 1 wird bei 1050°C 6 h unter Hochvakuum bei einem Druck < 10⁻⁴ mbar gesintert und anschließend bei 980°C und 1000 bar Argon ca. 3 h heißisostatisch gepreßt.

In einer Variante dieses Beispiels kann der Pulverpreßling neben dem Kupfer und Chrom weiterhin auch hochschmelzende Komponenten wie Eisen (Fe), Titan (Ti), Zirkon (Zr), Niob (Nb), Tantal (Ta), Molybdän (Mo) bzw. auch Legierungen davon enthalten. Zusätzlich können auch leichtverdampfliche Zusätze wie Selen (Se), Tellur (Te), Wismut (Bi), Antimon (Sb) oder deren Verbindungen enthalten sein.

### Beispiel 3:

Eine Pulvermischung entsprechend Beispiel 1 wird mit einem Druck von 600 MPa zu Scheiben verpreßt und unter Hochvakuum mit einem Druck < 10⁻⁴ mbar bei ca. 1060°C bereits in der HIP-Vorrichtung für etwa 4 h gesintert. Unmittelbar anschließend wird mit 500 bar Argon bei 1030°C etwa 2 h lang heißisostatisch gepreßt.

### Beispiel 4:

Eine Pulvermischung aus 60 m% Cu-Pulver mit Teilchengrößen < 63 µm und 40 m% Cr-Pulver mit Teilchengrößen < 150 µm wird mit 750 MPa zu kegelstumpfförmig abgeschrägten Kontaktscheiben 5 gemäß FIG 2 mit Kontaktflächen 6 gepreßt. Beim Preßvorgang werden zugleich Schlitzkonturen 7 senkrecht zur Preßrichtung eingeprägt. Sinterung und HIP-Prozeß werden wie im Beispiel 2 geführt.

Wie unter Beispiel 2 beschrieben, kann als Variante auch ein schichtförmiger Aufbau mit einer CuCr-Pulvermischung für die Kontaktauflage und eine Cu-Pulverschicht zur Erzeugung einer gut lötfähigen Unterlage verwendet werden.

### Beispiel 5:

Eine Pulvermischung entsprechend Beispiel 4 wird mit 800 MPa zu einer flachen zylindrischen Kontaktauflage 8 gemäß FIG 3 gepreßt und vor dem Sintern auf eine scheibenförmige Unterlage 9 aus sauerstoffarmem bzw. sauerstoffreiem (OFHC) Kupfer gelegt. Während des Sinterprozesses, der bei 1060°C für ca. 5 h durchgeführt wird, verbinden sich der Preßkörper 8 und die Cu-Scheibe 9 über Sinterbrücken. Bei einem sich anschließenden isostatischen Heißpreßschritt entsprechend Beispiel 1 werden der Preßkörper 8 und die Kupferscheibe 9 stoffschlüssig verbunden, wodurch eine ausreichende Festigkeit an der Grenzschicht entsteht. Die Kupferunterlage läßt sich beim bestimmungsgemäßen Gebrauch des Kontaktstückes als Kontaktträger oder auch unmittelbar als Stromzuführungsbolzen 10 ausbilden.

Beim beschriebenen Herstellungsverfahren für Kontaktstücke ist zur Gewährleistung hoher Werkstoffqualität die Kombination des Sinter- und Heißpreß-Schrittes entscheidend. Durch die geschlossene Porosität nach dem Sintern kann beim HIP-Vorgang erreicht werden, daß keine merkliche Lufteinlagerung in den Werkstoff auftritt, was sich durch Messungen anhand nachfolgender Tabelle bestätigen läßt:

| | O₂/ppm | N₂/ppm |
|---|---|---|
| CuCr40, Sinterzustand | 534 | 14 |
| CuCr40, Heißpreßzustand | 532 | 19 |

Sauerstoff und Stickstoffgehalt liegen also vor und nach dem heißisostatischen Pressen der ungekapselten Werkstücke in der gleichen Größenordnung.

Aus den zugehörigen Gefügebildern wird deutlich, daß jeweils in eine Kupfermatrix 11 Chrompartikel 12 eingebettet sind, wobei in FIG 4 im Sinterzustand gelegentlich noch Leerstellen 13 auftreten. Diese sind allerdings wegen der geschlossenen Porositäten nach außen hin abgeschlossen. FIG 5 bestätigt dagegen, daß durch die weitere isostatische Verdichtung die Leerstellen 13 im CuCr-Werkstoff völlig beseitigt sind. Damit liegt nunmehr ein nahezu dichter Werkstoff mit einer Raumerfüllung von mehr als 99 % vor, der in vergleichsweise einfacher Weise hergestellt wurde.

## Patentansprüche

1. Verfahren zum Herstellen eines Vakuumschalter-Kontaktstückes auf der Basis von Kupfer und Chrom bei dem ein Pulverpreßling verdichtet wird, mit folgenden Merkmalen:
Die Verdichtung des Pulverpreßling erfolgt in zwei Verfahrensstufen, deren erste ein Sinterprozeß mit einer Verdichtung bis zu einer geschlossenen Porosität des Sinterkörpers und deren zweite ein heißisostatischer Preßvorgang (HIP) ist wobei die Verfahrensstufe des Sintervorganges im festen Zustand des Kupfer-Chrom-Preßlings durchgeführt wird, **dadurch gekennzeichnet**, daß der Sinterprozeß bei Temperaturen im Bereich zwischen 1000°C und 1070°C und der heißisostatische Preßvorgang (HiP) unter Intertgas unterhalb der Schmelztemperatur von Kupfer (1083°C) erfolgt und daß der Sinterkörper ungekapselt auf die Enddichte von mindestens 99 % Raumerfüllung gebracht wird.

2. Verfahren nach Anspruch 1, **dadurch gekennzeichnet,** daß der Sinterprozeß und der HIP-Prozeß unmittelbar nacheinander ohne Zwischenabkühlung in einer Vorrichtung zum heißisostatischen Pressen durchgeführt werden.

3. Verfahren nach Anspruch 1 oder 2, **dadurch gekennzeichnet,** daß das Sintern im Hochvakuum im Druckbereich ≦ 10⁻⁴ mbar durchgeführt wird.

4. Verfahren nach Anspruch 1 oder Anspruch 2, **dadurch gekennzeichnet,** daß das Sintern außer im Vakuum zeitweilig auch in reinem Wasserstoff mit einem Taupunkt < -60 °C durchgeführt wird.

5. Verfahren nach Anspruch 1 oder 2, **dadurch gekennzeichnet,** daß das Inertgas beim heißisostatischen Fressen (HIP) Argon oder Helium ist.

6. Verfahren nach Anspruch 5, **dadurch gekennzeichnet,** daß das heißisostatische Fressen (HIP) bei Drücken zwischen 200 bar und 2000 bar durchgeführt wird.

7. Verfahren nach Anspruch 1, **dadurch gekennzeichnet,** daß ein Pulverpreßling aus einer homogenen Mischung von Kupfer und Chrom mit 25 bis 40 m% Cr verwendet wird.

8. Verfahren nach Anspruch 1, **dadurch gekennzeichnet,** daß ein Pulverpreßling verwendet wird, der nur bereichsweise aus einer homogenen Mischung von Kupfer und Chrom mit 25 bis 40 m% besteht.

9. Verfahren nach Anspruch 8, **dadurch gekennzeichnet,** daß der Pulverpreßling außer Bereichen mit Cucr-Mischungen auch Bereiche aus reinem Cu-Pulver enthält.

10. Verfahren nach Anspruch 1 oder Anspruch 8, **dadurch gekennzeichnet,** daß ein Pulverpreßling verwendet wird, der mindestens bereichsweise eine Pulvermischung aus Kupfer (Cu), Chrom (Cr) und einer oder mehreren weiteren hochschmelzenden Komponenten wie Eisen (Fe), Titan (Ti), Zirkonium (Zr), Niob (Nb), Tantal (Ta), Molybdän (Mo) bzw. Legierungen daraus enthält.

11. Verfahren nach Anspruch 1 oder Anspruch 8, **dadurch gekennzeichnet,** daß ein Pulverpreßling verwendet wird, der mindestens bereichsweise eine Pulvermischung aus Kupfer, Chrom und weiteren leichtverdampflichen Zusätzen wie Selen (Se), Tellur (Te), Wismut (Bi), Antimon (Sb) oder deren Verbindungen enthält.

12. Verfahren nach einem der vorhergehenden Ansprüche, **dadurch gekennzeichnet,** daß ein Pulverpreßling mit einer radialsymmetrischen Geometrie, beispielsweise ein Ring, Scheibe oder Kegelstumpf (1, 5), nahe der Endgeometrie des fertigen Kontaktstückes hergestellt wird.

13. Verfahren nach einem der vorhergehenden Ansprüche, **dadurch gekennzeichnet,** daß ein Pulverpreßling mit Durchbrüchen oder Schlitzen (7) parallel zur Preßrichtung hergestellt wird.

14. Verfahren nach Anspruch 1 oder einem der Ansprüche 2 bis 13, **dadurch gekennzeichnet,** daß der Pulverpreßling in der ersten Stufe auf einer Massivunterlage (9) aufgesintert und daß in der zweiten Stufe zugleich mit der Verdichtung auf die Endporosität eine stoffschlüssige Verbindung zwischen Sinterkörper (8) und Massivunterlage (9) hergestellt wird.

15. Verfahren nach Anspruch 14, **dadurch gekennzeichnet,** daß als Massivunterlage ein Kontaktbolzen (9) aus sauerstoffarmem oder sauerstofffreiem (OFHC) Kupfer verwendet wird.

## Claims

1. Process for producing a vacuum-switch contact piece with a copper and chromium base, in which a powder compact is compacted, which process has the following features:
the powder compact is compacted in two process stages, of which the first is a sintering process with a compacting to a closed porosity of the sintered body and of which the second is a hot isostatic pressing operation (HIP), the process stage of the sintering operation being carried out in the solid state of the copper/chromium compact, characterized in that the sintering process is carried out at temperatures in the range between 1000°C and 1070°C and the hot isostatic pressing operation (HIP) is carried out under an inert gas below the melting point of copper (1083°C) and in that the sintered body is brought to the final density of at least 99% volume ratio without encapsulation.

2. Process according to Claim 1, characterized in that the sintering process and the HIP process are carried out immediately after each other in hot isostatic pressing equipment without intermediate cooling.

3. Process according to Claim 1 or 2, characterized in that the sintering is carried out in high vacuum in the pressure range of ≦ 10⁻⁴ mbar.

4. Process according to Claim 1 or Claim 2, characterized in that the sintering is carried out not only in vacuum but also at times in pure hydrogen having a dewpoint of > -60°C.

5. Process according to Claim 1 or 2, characterized in that, during hot isostatic pressing (RIP), the inert gas is argon or helium.

6. Process according to Claim 5, characterized in that the hot isostatic pressing (HIP) is carried out at pressures between 200 bar and 2000 bar.

7. Process according to Claim 1, characterized in that a powder compact composed of a homogeneous mixture of copper and chromium containing 25-40% by mass of Cr is used.

8. Process according to Claim 1, characterized in that a powder compact is used which is composed only in regions of a homogeneous mixture of copper and chromium containing 25-40% by mass.

9. Process according to Claim 8, characterized in that the powder compact contains, in addition to regions containing CuCr mixtures, also regions composed of pure Cu powder.

10. Process according to Claim 1 or Claim 8, characterized in that a powder compact is used which contains, at least in regions, a powder mixture composed of copper (Cu), chromium (Cr) and one or more further refractory components such as Iron (Fe), titanium (Ti), zirconium (Zr), niobium (Nb), tantalum (Ta), molybdenum (Mo) or alloys thereof.

11. Process according to Claim 1 or Claim 8, characterized in that a powder compact is used which contains, at least in regions, a powder mixture composed of copper, chromium and further readily volatile additives such as selenium (Se), tellurium (Te), bismuth (Bi), antimony (Sb) or their compounds.

12. Process according to one of the preceding claims, characterized in that a powder compact having a radially symmetrical geometry, for example a ring, disc or truncated cone (1,5) close to the final geometry of the finished contact piece is produced.

13. Process according to one of the preceding claims, characterized in that a powder compact with perforations or slits (7) parallel to the pressing direction is produced.

14. Process according to Claim 1 or one of Claims 2 to 13, characterized in that the powder compact is sintered in the first stage on a solid substrate (9) and in that a material joint between sintered body (8) and solid substrate (9) is produced in the second stage at the same time as the compacting to the final porosity.

15. Process according to Claim 14, characterized in that a contact bolt (9) composed of low-oxygen or oxygen-free (OFHC) copper is used as solid substrate.

## Revendications

1. Procédé de fabrication d'une pièce de contact d'interrupteur à vide à base de cuivre et de chrome, dans lequel un comprimé de poudre est densifié, comportant les caractéristiques suivantes:La densification du comprimé de poudre s'effectue en deux phases opératoires, dont la première est un processus de frittage avec une densification allant jusqu'à une porosité fermée de la pièce frittée et dont la seconde est un processus de compression isostatique à chaud (HIP), la phase opératoire du processus de frittage étant effectuée alors que le comprimé cuivre-chrome est à l'état solide, caractérisé en ce que le processus de frittage a lieu à des températures comprises entre 1000 °c et 1070 °c et le processus de compression isostatique (HIP) a lieu sous atmosphère de gaz inerte en-dessous de la température de fusion du cuivre (1083 °c), et la pièce frittée est amenée sans encapsulation à une masse volumique finale représentant au moins 99 % de la densité relative.

2. Procédé suivant la revendication 1, caractérisé en ce que le processus de frittage et le processus HIP sont effectués immédiatement l'un après l'autre sans refroidissement intermédiaire dans une installation pour compression isostatique à haute température.

3. Procédé suivant la revendication 1 ou 2, caractérisé en ce que le frittage est effectué sous vide poussé sous une pression inférieure ou égale à 10⁻⁴ mbar.

4. Procédé suivant la revendication 1 ou 2, caractérisé en ce que le frittage du vide, est effectué, outre sous vide, également de temps en temps dans de l'hydrogène pur ayant un point de rosée inférieur à -60 °c.

5. Procédé suivant la revendication 1 ou 2, caractérisé en ce que le gaz inerte utilisé dans la compression isostatique à chaud (HIP) est l'argon ou l'hélium.

6. Procédé suivant la revendication 5, caractérisé en ce que la compression isostatique à chaud (HIP) est effectuée à des pressions comprises entre 200 bar et 2.000 bar.

7. Procédé suivant la revendication 1, caractérisé en ce que l'on utilise un comprimé de poudre en un mélange homogène de cuivre et de chrome contenant de 25 à 40 % de Cr en masse.

8. Procédé suivant la revendication 1, caractérisé en ce que l'on utilise un comprimé de poudre qui n'est constitué que par endroits d'un mélange homogène de cuivre et de chrome contenant de 25 à 40 % de Cr en masse.

9. Procédé suivant la revendication 8, caractérisé en ce que le comprimé de poudre comporte, en dehors de zones de mélanges Cu-Cr, aussi des zones de poudre de Cu pur.

10. Procédé suivant la revendication 1 ou la revendication 8, caractérisé en ce que l'on utilise un comprimé de poudre qui contient au moins par endroits un mélange de poudre de cuivre (Cu) , de chrome (Cr) et d'un ou plusieurs autres constituants à point de fusion élevé comme le fer (Fe), le titane (Ti), le zirconium (Zr), le niobium (Nb), le tantale (Ta), le molybdène (Mo) ou leurs alliages.

11. Procédé suivant la revendication 1 ou la revendication 8, caractérisé en ce que l'on utilise un comprimé de poudre qui contient au moins par endroit un mélange de poudre de cuivre, de chrome et d'autres additifs volatils comme le sélénium (Se), le tellure (Te), le bismuth

12. Procédé suivant l'une des revendications précédentes, caractérisé en ce qu'un comprimé de poudre ayant une géométrie à symétrie radiale, par exemple un anneau, un disque ou un tronc de cône (1,5) est fabriqué en ayant presque la géométrie définitive de la pièce de contact finie.

13. Procédé suivant l'une des revendications précédentes, caractérisé en ce qu'un comprimé de poudre est fabriqué avec des passages ou avec des échancrures (7) parallèles à la direction de compression.

14. Procédé suivant la revendication 1 ou l'une des revendications 2 à 13, caractérisé en ce que le comprimé de poudre est aggloméré par frittage dans la première phase sur un support massif (9) et que dans la seconde phase est effectuée, en même temps que la densification à la porosité finale, une liaison par coopération de matière entre la pièce frittée (8) et le support massif (9).

15. Procédé suivant la revendication 14, caractérisé en ce que l'on utilise comme support massif un axe de contact (9) en cuivre ayant peu d'oxygène ou exempt d'oxygène (OFHC).
